# EUROPÄISCHE PATENTSCHRIFT

(11) **EP 0 697 620 B1**
(45) Veröffentlichungstag und Bekanntmachung des Hinweises auf die Patenterteilung: **25.03.1998**
(21) Anmeldenummer: 95112373.6
(22) Anmeldetag: 06.08.1995
(51) Int. Cl.: G03C 1/76, G03C 1/95, G03C 1/775, D21H 19/36

(54) **Fotografisches Trägermaterial mit Rückseitenschicht**
Photographic support material comprising a back-side coating
Support photographique avec une couche arrière

(30) Priorität: 16.08.1994 DE 4428941
(43) Veröffentlichungstag der Anmeldung: 21.02.1996
(73) Patentinhaber: FELIX SCHOELLER JR. FOTO- UND SPEZIALPAPIERE GmbH & Co. KG., D-49086 Osnabrück (DE)
(72) Erfinder: Ebisch, Rolf, Dr., D-49076 Osnabrück (DE); Berner, Hans-Ulrich, D-49176 Hilter (DE); Tyrakowski, Hans-Udo, D-49205 Hasbergen (DE)
(74) Vertreter: Cohausz & Florack

(56) Entgegenhaltungen:
- EP-A- 0 274 017
- EP-A- 0 496 037
- EP-A- 0 616 252

## Beschreibung

Die Erfindung betrifft ein Trägermaterial für fotografische Schichten in Form eines kunststoffbeschichteten Papieres oder einer Kunststoffolie mit einer Rückseitenschicht, sowie eine wässrige Beschichtungsmasse zur Herstellung dieser Rückseitenschicht.

Rückseitenschichten sind diejenigen Schichten, die der später aufzutragenden fotografischen Emulsion gegenüberliegen. Die Rückseitenschichten solcher Trägermaterialien sollen den Kunststoffoberflächen folgende Eigenschaften vermitteln:
- Antistatik, damit bei der Weiterverarbeitung keine Verblitzungen, keine Sortierprobleme und keine verstärkten Schmutzanziehungen stattfinden.
- Beschreib- und Bedruckbarkeit, damit die Materialien gekennzeichnet werden können.
- Geringe Schmutzaufnahme gegenüber teerartigen Oxydationsprodukten fotografischer Entwicklungsbäder.
- Klebebandhaftung, damit beim Entwicklungsprozeß die Rollenwaren aneinander fixiert werden können.

Einige Kunden verlangen Rückseitenschichten mit einer Optimierung aller genannter Eigenschaften, andere Kunden bevorzugen Rückseitenschichten mit besonders guten Einzeleigenschaften. Die beiden Patentschriften JP-63 004 231 und DE-PS 37 35 871 belegen dieses.

In JP-63 004 231 wird eine Rückseitenschicht beschrieben, die Antistatik, Bedruckbarkeit und geringe Schmutzaufnahme aufweist. Sie wird erzeugt mittels einer Beschichtungsmasse aus Polymerlatex (z.B. carboxylgruppenhaltiges Acrylat-Copolymer), Leitfähigkeitsmittel (z.B. Polystyrolsulfonsäure) und kolloidaler Kieselsäure. Die Beschichtungsmasse kann zusätzlich Hilfsmittel (z.B. Hydroxyethylcellulose) enthalten.

Die so erhaltene Rückseitenschicht weist jedoch keine Beschreibbarkeit mit Bleistiften auf.

Die DE-PS 37 35 871 beschreibt eine Rückseitenschicht, bei der alle Eigenschaften optimiert wurden, das heißt, diese Schicht läßt sich auch mit Bleistiften beschreiben. Die Beschichtungsmasse für diese Rückseitenschicht setzt sich zusammen aus einem Terpolymer aus überwiegend Styrol und Butadien, einem Leitfähigkeitsmittel (z.B. Polystyrolsulfonsäure), einer kolloidalen Kieselsäure und einer Kieselsäure mit einer mittleren Teilchengröße von 3 bis 6 µm. Bei sehr guten antistatischen Eigenschaften ist die Bleistiftbeschreibbarkeit fast gut bis gut und die Schmutzaufnahme noch gering bis sehr gering. Beide Eigenschaften sind noch verbesserungsfähig.

Die EP-A-496 037 betrifft eine Beschichtungsmasse für die Rückseite fotografischer Trägermaterialien, die als Bestandteile eine aluminiummodifizierte kolloidale Kieseläsure, ein Alkalisalz einer organischen Polysäure, ein polyfunktionelles Aziridin und eine Kunststoffdispersion enthält, welche einen Restmonomergehalt von < 200 ppm aufweist, > 50 Mol % harte Monomere im Polymer besitzt, freie Carboxylgruppen im Polymer enthält und als getrockneter Film eine Grenzflächenspannung von > 50 dyn/cm hat. Diese Beschichtungsmasse führt zu einer Rückseite, die gute Eigenschaften im Hinblick auf die Bedruckbarkeit mit Thermodruckern aufweist.

Es ist deshalb Aufgabe dieser Erfindung, ein Trägermaterial für fotografische Schichten zur Verfügung zu stellen, das bei ausreichend guten Gesamteigenschaften auf der Rückseite eine sehr gute Beschreibbarkeit mit Bleistiften aufweist und keine Schmutzaufnahme durch fotografische Entwicklerlösungen zeigt.

Eine weitere Aufgabe dieser Erfindung ist es, eine Beschichtungsmasse zur Verfügung zu stellen, mit der auf der Rückseite von kunststoffbeschichteten Papieren oder Kunststoffolien die oben gewünschte Rückseitenschicht erzielt werden kann.

Gelöst wird diese Aufgabe durch eine Beschichtungsmasse bzw. durch eine Rückseitenschicht aus
- einem carboxylgruppenhaltigen Acrylat-Copolymer, das zu mehr als 80 Gew.% aus einem oder mehreren der Monomeren Acrylsäureester, C₁ bis C₆-Alkylacrylsäureester und Styrol besteht, wobei die freien Carboxylgruppen des Acrylat-Copolymeren unvernetzt bleiben,
- einer Naphtalinsulfonsäure oder einer organischen Polysäure mit freien oder salzartig gebundenen Carbonsäuregruppen oder Sulfonsäuregruppen,
- einer grobkörnigen Kieselsäure mit einer Korngröße von 3 bis 6 µm, einem Porenvolumen von < 1 ml/g und einer Oberfläche von > 400 m²/g (nach BET) und
- einem gut salzverträglichen Verdickungsmittel.

In einer besonderen Ausgestaltung der Erfindung enthält die Beschichtungsmasse bzw. die Rückseitenschicht zusätzlich eine kolloidale aluminiummodifizierte Kieselsäure.

Das Verhältnis Acrylat-Copolymer: Leitfähigkeitsmittel ist vorzugsweise 90 : 10 bis 70 : 30.

Das Verhältnis Acrylat-Copolymer: grobkörnige Kieselsäure ist vorzugsweise 90 : 10 bis 40 : 60.

Das Verhältnis Acrylat-Copolymer: kolloidale Kieselsäure ist vorzugsweise 100 : 0 bis 30 : 70

Im Acrylat-Copolymeren werden die freien Carboxylgruppen durch Einpolymerisation von ungesättigten Carbonsäuren erzeugt, z.B. von Acrylsäure, Methacrylsäure oder Maleinsäure. Diese freien Carboxylgruppen tragen zusätzlich zu den Leitfähigkeitsmitteln zur antistatischen Ausrüstung der Rückseitenschicht bei. Sie werden deshalb auch nicht durch Reaktion mit Vernetzungsmitteln blockiert.

Auf die Beschreibbarkeit mit Bleistiften wirken sich Bindemittel (Copolymere), die weiche Kunststoffilme bilden, nachteilig aus. Deshalb wird ein Copolymer eingesetzt, dessen Monomere harte Filme bilden. Das erfindungsgemäße Copolymer setzt sich zusammen zu mehr als 80 Gew.% aus einem oder mehreren der Monomere Acrylsäureester, C₁ bis C₆-Alkylacrylsäureester und Styrol.

Harte Homopolymere aus den oben genannten Monomeren, wie z.B. Polystyrol oder Polymethylmethacrylat haben Kugeldruckhärten von 120-200 N/mm², gemessen nach DIN 53456, während weiche Homopolymere, wie beispielsweise Polyolefine Kugeldruckhärten von 10-100 N/mm² aufweisen.

Die als Leitfähigkeitsmittel eingesetzte organische Polysäure, bzw. das Salz dieser Säure ist vorzugsweise das Alkalisalz der Säure, wobei die Säure eine Carbonsäure wie Polyacrylsäure oder eine Sulfonsäure wie Polystyrolsulfonsäure sein kann.

Ein Zusatz von grobkörniger Kieselsäure wirkt sich allgemein positiv auf die Beschreibbarkeit mit Bleistiften aus. Es hat sich aber überraschenderweise herausgestellt, daß die Angabe der Teilchengröße dieser Kieselsäure kein eindeutiger Maßstab für diese positive Wirkung ist. Das Porenvolumen und insbesondere die Oberfläche haben einen wesentlichen Einfluß (Vergleiche Beispiel B1 mit Vergleich V1). Erfindungsgemäß hat die grobkörnige Kieselsäure eine Teilchengröße von 3 bis 6 µm, ein Porenvolumen von < 1 ml/g und eine Oberfläche von > 400 m²/g. In einer besonders bevorzugten Ausgestaltung hat die Kieselsäure eine Oberfläche von 600 bis 800 m²/g.

Gut salzverträgliche Verdickungsmittel sind beispielsweise Hydroxyethylcellulose oder wasserlösliche carboxylgruppenhaltige Copolymere auf Acrylatbasis. Andere, nicht gut salzverträgliche Verdickungsmittel wie Carboxymethylcellulosen führen zu Ausflockungen in der Beschichtungsmasse.

Alle Komponenten werden mit Wasser zu einer Beschichtungsmasse zusammengemischt, wobei der Mischung insgesamt noch kleine, nicht störende Mengen, d.h. < 5 Gew.% an Netzmitteln, Dispergiermitteln, wasserlöslichen Bindemitteln oder Farbstoffen zugesetzt werden können.

Die Beschichtungsmasse kann mit allen üblichen Auftragsaggregaten auf die Rückseite des zu beschichtenden Trägermaterials aufgebracht und anschließend getrocknet werden, wobei die aufgebrachte Menge so gewählt wird, daß nach dem Trocknen ein Auftragsgewicht von 0,2 bis 2,0 g/m² vorliegt.

Die wässrige Beschichtungsmasse kann in folgenden Gewichtsmengen variieren:

| | Gew.% |
|---|---|
| Acrylat-Copolymer, 50 Gew.%ige Dispersion | 3,0 - 10,0 |
| Leitfähigkeitsmittel, 30 Gew.%ige Lösung | 1,5 - 4,0 |
| grobkörnige Kieselsäure | 0,5 - 4,0 |
| kolloidale Kieselsäure, 30 Gew.%iges Sol | 0,0 - 20,0 |
| Verdickungsmittel, 2 Gew.%ige Lösung | 25,0 - 40,0 |
| Wasser | Rest bis 100,0 |

Die folgenden Beispiele sollen die Erfindung verdeutlichen:

Ein Basispapier von 175 g/m² Flächengewicht, das auf der Vorderseite mit 30 g/m² Polyethylen, welches 10 Gew.% Titandioxid enthielt, und auf der Rückseite mit 30 g/m² Polyethylen beschichtet wurde, wurde auf der Rückseite erst einer Coronaentladung unterworfen und dann mit den in Tabelle 1 aufgeführten Beschichtungsmassen beschichtet. Zur Dosierung des Auftragsgewichtes wurde ein 10er Rollrakel (= 0,1 mm Durchmesser des Wicklungsdrahtes) verwendet. Im Heißluftkanal wurden die aufgetragenen Schichten zu den in Tabelle 1 aufgeführten Auftragsgewichten getrocknet.

**Tabelle 1:**

| Bestandteile der Beschichtungsmasse in Gew.% | Beispiele | | | |
|---|---|---|---|---|
| | B1 | B2 | B3 | B4 |
| Wasser | 53,5 | 39,5 | 61,5 | 37,0 |
| Carboxylgruppenhaltige Copolymer-Dispersion, C1 bis C6-Alkylacrylat: Styrol ist 1:1, 49 Gew.%ig (Carboset GA 1086 von B.F. Goodrich) | 6,0 | 9,0 | 3,0 | 5,0 |
| Na-Polystyrolsulfonat, 30 Gew.%ig | 2,5 | 2,0 | 3,5 | 3,0 |
| Grobkörnige Kieselsäure, 4,9 µm Teilchengröße 0,4 ml/g Porenvolumen, 750 m²/g Oberfläche (Gasil 200 DF von Crosfield Chem.) | 2,0 | 4,0 | 3,0 | 1,0 |
| Kolloidale aluminium-modifizierte Kieselsäure 30 Gew.%ig (Ludox AM von Du Pont) | 5,0 | 4,5 | - | 18,0 |
| Hydroxyethylcellulose, 2 Gew.% in Wasser (Tylose H 300 von Hoechst) | 30,0 | 40,0 | 28,0 | 35,0 |
| Netzmittel, 10 Gew.% in Methanol (Surfynol 440 von Air Reduct. Chem.) | 1,0 | 1,0 | 1,0 | 1,0 |
| | | | | |
| Auftragsgwicht nach Trocknung in g/m² | 0,6 | 1,7 | 0,3 | 0,8 |

### Vergleichsbeispiele:

Als Vergleiche wurden unten denselben Bedingungen wie in den Beispielen Varianten der Beschichtungsmasse B1 aufgetragen.

**Tabelle 2:**

| Bestandteile der Beschichtungsmasse in Gew.% | Vergleichsbeispiele | | |
|---|---|---|---|
| | V1 | V2 | V3 |
| Wasser | 53,5 | 83,5 | 53,2 |
| Acrylat-Copolymer aus Beispiel B1 | 6,0 | 6,0 | 6,0 |
| Na-Styrolsulfonat aus Beispiel B1 | 2,5 | 2,5 | 2,5 |
| Grobkörnige Kieselsäure aus Beispiel B1 | - | 2,0 | 2,0 |
| Kolloidale Kieselsäure aus Beispiel B1 | 5,0 | 5,0 | 5,0 |
| Hydroxyethylcellulose aus Beispiel B1 | 30,0 | - | 30,0 |
| Netzmittel aus Beispiel B1 | 1,0 | 1,0 | 1,0 |
| Grobkörnige Kieselsäure, 4,1 µm Teilchengröße, 1,2 ml/g Porenvolumen, 320 m²/g Oberfläche (Gasil 644 M von Crosfield) | 2,0 | - | - |
| Trifunktionelles Aziridin, 50 Gew.%ig in Isopropanol als Vernetzungsmittel (Xama 7 von Celanese) | - | - | 0,3 |
| | | | |
| Auftragsgewicht nach Trocknung in g/m² | 0,6 | 0,3 | 0,6 |

Die mit den Beschichtungsmassen der Beispiele und Vergleichsbeispiele hergestellten Trägermaterialien wurden den folgenden Prüfungen unterzogen:

Die Prüfung der antistatischen Eigenschaften erfolgte durch Messung des Oberflächenwiderstandes mit einer Kammelektrode nach DIN-VDE 303T3.

Die Prüfung der Bedruckbarkeit wurde mit den handelsüblichen Farbbändern "New Cherry Ribbon" und "Kodak Back Printer CAT 1402114" durchgeführt. Die Muster wurden auf einer Schreibmaschine mit Typenanschlag über die Farbbänder bedruckt und anschließend für die Dauer von 3,5 Minuten in den Kodakentwickler EP2 bei 38 °C gegeben. Danach wurden die flachgelegten Muster 5 mal mit einer mit Samt bezogenen und wassergetränkten 180 g schweren Rolle bei einer Zuggeschwindigkeit von 10 cm/sek. überwischt. Die Wischfestigkeit des Schriftbildes wurde visuell beurteilt.

Die Beschreibbarkeit mit Bleistiften wurde mit Bleistifthärte HB durchgeführt und visuell beurteilt.

Zur Prüfung der Schmutzaufnahme wurden 250 ml des handelsüblichen Farbentwicklers CP-1R18P bei 40 °C in einem Becherglas 12 Stunden mit 500 U/min. gerührt. Dabei bildete sich auf der Oberfläche eine dunkle teerartige Schicht aus Oxydationsprodukten. Der Entwickler wurde dann auf ABS-Platten (AcrylnitrilButadien-Styrol-Copolymer) gegossen, auf denen sich die teerartige Schicht ablagerte. Die Muster wurden mit der Rückseite auf die Platten gelegt, mit Papier abgedeckt und 3 mal mit einer 2 kg schweren Walze überrollt. Anschließend wurden die Muster mit fließendem Wasser 1 Minute abgespült und zum Trocknen aufgehängt. Der haftengebliebene Schmutz wurde als Schmutzaufnahme visuell beurteilt.

Zur Prüfung der Klebebandhaftung wurde das 5 cm breite handelsübliche 3M-Klebeband Nr. 8422 auf die Rückseitenschicht aufgedrückt und mit einer 8 kg schweren Walze angepreßt. Von ausgestanzten 15 mm breiten Streifen dieses Verbundes wurde das Klebeband in einem Bruchlasttester in einem Winkel von 180 °C mit einer Geschwindigkeit von 20 cm/min und unter ständiger Benetzung der Trennstelle mit Wasser vom Muster abgezogen. Die zum Abziehen benötigte Kraft wurde gemessen. Ein Wert von > 2,0 N/15 mm bedeutet gute Haftung, ein Wert von > 1,0 N/15 mm bedeutet ausreichende Haftung.

Die Prüfergebnisse sind in der nachfolgenden Tabelle 3 und dem sich anschließenden Absatz zusammengefaßt.

**Tabelle 3:**

| | Beispiele | | | | Vergleichsbeispiele | | |
|---|---|---|---|---|---|---|---|
| | B1 | B2 | B3 | B4 | V1 | V2 | V3 |
| Oberflächenwiderstand Ω/cm | | | | | | | |
| vor Bäderdurchlauf | 9x109 | 4x1010 | 5x109 | 8x109 | 8x109 | 9x109 | 3x1010 |
| nach Bäderdurchlauf | 7x1012 | 9x1012 | 1x1013 | 9x1011 | 7x1012 | 6x1012 | 8x1012 |
| Bedruckbarkeit | gut | gut | gut | gut | gut | gut | gut |
| Bleistiftbeschreibbarkeit | sehr gut | sehr gut | sehr gut | sehr gut | schlecht | sehr gut | sehr gut |
| Schmutzaufnahme | keine | keine | keine | keine | sehr gering | sehr gering | gering |
| Klebebandhaftung N/15 mm | 1,7 | 1,5 | 2,1 | 1,6 | 1,5 | 2,3 | 2,8 |

Die Beschichtungsmasse des Vergleichsbeispiels V2 (ohne Hydroxyethylcellulose) zeigte nur eine geringe Stabilität. Schon nach 1-2 Stunden trat deutliche Sedimentation der grobkörnigen Kieselsäure auf, während die anderen Beschichtungsmassen (mit Hydroxyethylcellulose) noch nach 24 Stunden stabil, d.h. ohne nennenswerte Sedimentation waren.

Die Beispiele zeigen, daß bei guten Allgemeineigenschaften die Schmutzaufnahme und die Beschreibbarkeit mit Bleistiften auf hervorragende Werte verbessert werden konnten. Die Stabilität der erfindungsgemäßen Beschichtungsmassen gewährleistet eine problemlose Verarbeitung.

## Patentansprüche

1. Trägermaterial für fotografische Schichten in Form eines kunststoffbeschichteten Papieres oder einer Kunststoffolie mit einer Rückseitenschicht, die eine Naphtalinsulfonsäure oder eine organische Polysäure mit freien oder salzartig gebundenen Carbonsäuregruppen oder Sulfongruppen enthält und dadurch gekennzeichnet ist, daß die Rückseitenschicht ferner mindestens besteht aus
- einem carboxylgruppenhaltigen Acrylat-Copolymer, das zu mehr als 80 Gew.% aus einem oder mehreren der Monomere Acrylsäureester, C₁ bis C₆-Alkylacrylsäureester und Styrol besteht, wobei die freien Carboxylgruppen des Acrylat-Copolymeren unvernetzt bleiben,
- einem gut salzverträglichen Verdickungsmittel und
- einer grobkörnigen Kieselsäure mit 3 bis 6 µm Teilchengröße < 1ml/g Porenvolumen und > 400 m²/g Oberfläche.

2. Trägermaterial nach Anspruch 1, dadurch gekennzeichnet, daß das Gewichtsverhältnis Acrylat-Copolymer: organische Polysäure 90 : 10 bis 70 : 30 beträgt.

3. Trägermaterial nach Anspruch 1, dadurch gekennzeichnet, daß das Gewichtsverhältnis Acrylat-Copolymer: grobkörnige Kieselsäure 90 : 10 bis 40 : 60 beträgt.

4. Trägermaterial nach Anspruch 1, dadurch gekennzeichnet, daß zur Herstellung der Rückseitenschicht zusätzlich eine kolloidale aluminiummodifizierte Kieselsäure eingesetzt wird.

5. Trägermaterial nach Anspruch 4, dadurch gekennzeichnet, daß das Gewichtsverhältnis Acrylat-Copolymer: aluminiummodifizierte Kieselsäure 100 : 0 bis 30 : 70 beträgt.

6. Trägermaterial nach Anspruch 1, dadurch gekennzeichet, daß die organische Polysäure eine freie Säure oder das Alkalisalz einer freien Säure vom Typ Polyacrylsäure oder Polystyrolsulfonsäure ist.

7. Trägermaterial nach Anspruch 1, dadurch gekennzeichnet, daß das gut salzverträgliche Verdickungsmittel Hydroxyethylcellulose oder ein wasserlösliches carboxylgruppenhaltiges Copolymer auf Acrylatbasis ist.

8. Trägermaterial nach Anspruch 1, dadurch gekennzeichnet, daß die Rückseitenschicht ein Flächengewicht von 0,2 bis 2,0 g/m² besitzt.

9. Beschichtungsmasse zur Herstellung einer Rückseitenschicht auf einem Trägermaterial für fotografische Schichten, welches aus einem kunststoffbeschichteten Papier oder einer Kunststoffolie besteht, wobei die Beschichtungsmasse Naphtalinsulfonsäure oder organische Polysäure mit freien oder salzartig gebundenen Carbonsäuregruppen oder Sulfonsäuregruppen enthält und dadurch gekennzeichnet, ist, daß die Beschichtungsmasse ferner mindestens die folgenden Komponenten enthält:
- Carboxylgruppenhaltiges Acrylat-Copolymer, das zu mehr als 80 Gew.% aus einem oder mehreren der Monomere Acrylsäureester, C₁ bis C₆-Alkylacrylsäureester und Styrol besteht, wobei die freien Carboxylgruppen des Acrylat-Copolymeren unvernetzt bleiben,
- gut salzverträgliches Verdickungsmittel und
- grobkörnige Kieselsäure mit 3 bis 6 µm Teilchengröße, 1 ml/g Porenvolumen und > 400 m²/g Oberfläche.

10. Beschichtungsmasse nach Anspruch 9, dadurch gekennzeichnet, daß die Beschichtungsmasse zusätzlich kolloidale, aluminiummodifizierte Kieselsäure enthält.

11. Beschichtungsmasse nach Anspruch 9, dadurch gekennzeichnet, daß die organishe Polysäure eine freie Säure oder das Akalisalz einer freien Säure vom Typ Polyacrylsäure oder Polystyrolsulfonsäure ist.

12. Beschichtungsmasse nach Anspruch 9, dadurch gekennzeichnet, daß das gut salzverträgliche Verdickungsmittel Hydroxyethylcellulose oder ein wasserlösliches carboxylgruppenhaltiges Copolymer auf Acrylatbasis ist.

13. Beschichtungsmasse nach Anspruch 9 und 10, dadurch gekennzeichnet, daß die Einzelkomponenten in folgenden Gewichtsverhältnissen vorliegen:
| | Gew.% |
|---|---|
| Acrylat-Copolymer, 50 Gew.%ige Dispersion | 3,0 - 10,0 |
| Organische Polysäure, 30 Gew.%ige Lösung | 1,5 - 4,0 |
| Verdickungsmittel, 2 Gew.%ige Lösung | 25,0 - 40,0 |
| grobkörnige Kieselsäure | 0,5 - 4,0 |
| kolloidale Kieselsäure, 30 Gew.%iges Sol | 0,0 - 20,0 |
| Wasser | Rest bis 100,0 |

## Claims

1. Support material for photographic layers in the form of a plastic-coated paper or a plastic film having a backlayer containing a naphtalene sulphonic acid or an organic polyacid having free or salt-like bound carbonic acid groups or sulphonic acid groups, characterized in that the backlayer consists of at least
- an acrylate copolymer containing carboxyl groups, which consists to the extent of more than 80% by weight of one or more of the monomers acrylate, C₁ to C₆-alkylacrylate and styrene, wherein the free carboxyl groups of the acrylate copolymer are not crosslinked,
- a readily salt-compatible thickener and
- a coarse-grained silica of 3 to 6 µm particle size, a pore volume of < 1 ml/g and a surface area of > 400 m²/g.

2. Support material according to claim 1,
characterized in that the acrylate copolymer/organic polyacid weight ratio is 90 : 10 to 70 : 30.

3. Support material according to claim 1,
characterized in that the acrylate copolymer/coarse-grained silica weight ratio is 90 : 10 to 40 : 60.

4. Support material according to claim 1,
characterized in that, for producing the backlayer, a colloidal aluminium-modified silica is used in addition.

5. Support material according to claims 1 and 4,
characterized in that the acrylate copolymer/aluminium-modified silica weight ratio is 100 : 0 to 30 : 70.

6. Support material according to claim 1,
characterized in that the organic polyacid is a free acid or the alkali metal salt of a free acid of the type of polyacrylic acid or polystyrenesulphonic acid.

7. Support material according to claim 1,
characterized in that the readily salt-compatible thickener is hydroxy-ethylcellulose or a water-soluble acrylate-based copolymer containing carboxyl groups.

8. Support material according to claim 1,
characterized in that the backlayer has a weight per unit area of 0.2 to 2.0 g/m².

9. Coating composition for producing a backlayer on a support material for photographic layers which support material consists of a plastic-coated paper or a plastic film, wherein the coating composition contains a naphtalene sulphonic acid or an organic polyacid having free or salt-like bound carbonic acid groups or sulphonic acid groups, characterized in that the coating composition further contains at least the following components:
- an acrylate copolymer containing carboxyl groups, which consists to the extent of more than 80% by weight of one or more of the monomers acrylate, C₁ to C₆-alkylacrylate and styrene, wherein the free carboxyl groups of the acrylate copolymer are not crosslinked,
- a readily salt-compatible thickener and
- a coarse-grained silica of 3 to 6 µm particle size, a pore volume of < 1 ml/g and a surface area of > 400 m²/g.

10. Coating composition according to claim 9,
characterized in that the coating composition contains colloidal aluminium-modified silica in addition.

11. Coating composition according to claim 9,
characterized in that the organic polyacid is a free acid or the alkali metal salt of a free acid of the type of polyacrylic acid or polystyrenesulphonic acid.

12. Coating composition according to claim 9,
characterized in that the readily salt-compatible thickener is hydroxyethylcellulose or a water-soluble acrylate-based copolymer containing carboxyl groups.

13. Coating composition according to claims 9 and 10,
characterized in that the individual components are present in the following quantities by weight:
| | wt.% |
|---|---|
| Acrylate-copolymer, 50 wt.% dispersion | 3,0 - 10,0 |
| Organic polyacid, 30 wt.% solution | 1,5 - 4,0 |
| Thickener 2 wt.% solution | 25,0 - 40,0 |
| Coarse-grained silicic acid | 0,5 - 4,0 |
| Colloidal silicic acid, 30 wt.% sol | 0,0 - 20,0 |
| Water | remainder up to 100,0 |

## Revendications

1. Support de couche pour couches photographiques sous forme d'un papier enduit de plastique ou d'une feuille plastique, avec une couche de verso qui contient un acide naphtalènesulfonique ou un polyacide organique avec des groupes acide carboxylique ou des groupes sulfoniques libres ou fixés par un sel et caractérisé en ce que la couche de verso est constituée en outre d'au moins
- un copolymère acrylique contenant des groupes carboxyliques, qui est formé jusqu'à plus de 80% en poids d'un ou de plusieurs monomères ester acrylique, ester acide alkylacrylique en C₁ à C₆ et styrène, les groupes carboxyliques libres du copolymère acrylique restant non réticulés,
- un agent épaississant bien compatible avec les sels, et
- un acide silicique à gros grains, avec une dimension des particules allant de 3 à 6 µm, un volume des pores < 1 ml /g et une surface > 400 m²/g.

2. Support de couche selon la revendication 1, caractérisé en ce que le rapport pondéral du copolymère acrylique au polyacide organique est compris entre 90 : 10 et 70 : 30.

3. Support de couche selon la revendication 1, caractérisé en ce que le rapport pondéral du copolymère acrylique à l'acide silicique à gros grains est compris entre 90 : 10 et 40 : 60.

4. Support de couche selon la revendication 1, caractérisé en ce que, pour préparer la couche du verso, on utilise en outre un acide silicique colloïdal modifié par l'aluminium.

5. Support de couche selon la revendication 4, caractérisé en ce que le rapport pondéral du copolymère acrylique à l'acide silicique modifié par l'aluminium est compris entre 100 : 0 et 30 : 70.

6. Support de couche selon la revendication 1, caractérisé en ce que le polyacide organique est un acide libre ou le sel alcalin d'un acide libre du type du poly(acide acrylique) ou du poly(acide styrènesulfonique).

7. Support de couche selon la revendication 1, caractérisé en ce que l'agent épaississant bien compatible avec les sels est l'hydroxyéthylcellulose ou un copolymère à base d'acrylate et soluble dans l'eau contenant des groupes carboxyliques.

8. Support de couche selon la revendication 1, caractérisé en ce que la couche de verso possède un poids unitaire de 0,2 à 2,0 g/m².

9. Masse d'enduction pour la préparation d'une couche de verso sur un support de couche pour couches photographiques, qui est constituée d'un papier enduit de plastique ou d'une feuille mince plastque, la masse d'enduction contenant de l'acide naphtalènesulfonique ou un polyacide organique avec des groupes acide carboxylique ou des groupes acide sulfonique libres ou fixés par un sel et est caractérisée en ce que la masse d'enduction contient au moins en outre les constituants suivants :
- un copolymère acrylique contenant des groupes carboxyliques, qui est formé jusqu'à plus de 80% en poids d'un ou de plusieurs monomères ester acrylilique, ester alkylacrylique en C₁ à C₆ et styrène, tandis que les groupes carboxyliques libres du copolymère acrylique restent non réticulés,
- un agent épaississant bien compatible avec les sels, et
- un acide silicique à gros grains, avec des dimensions des particules allant de 3 à 6 µm, un volume des pores < 1 ml/g et une surface > 400 m²/g.

10. Masse d'enduction selon la revendication 9, caractérisée en ce que la masse d'enduction contient en outre un acide silicique coloïdal modifié par l'aluminium.

11. Masse d'enduction selon la revendication 9, caractérisée en ce que le polyacide organique est un acide libre ou le sel alcalin d'un acide libre du type du poly(acide acrylique) ou du poly(acide styrènesulfonique).

12. Masse d'enduction selon la revendication 9, caractérisée en ce que l'agent épaississant bien compatible avec les sels est l'hydroxyéthylcellulose ou un copolymère à base d'acrylate soluble dans l'eau et contenant des groupes carboxyliques.

13. Masse d'enduction selon les revendications 9 et 10, caractérisée en ce que les différents constituants sont présents dans les proportions pondérales suivantes
| | % en poids |
|---|---|
| Copolymère acrylique, dispersion à 50 % en poids | 3,0 - 10,0 |
| Polyacide organique, solution à 30% en poids | 1,5 - 4,0 |
| Agent épaississant, solution à 2% en poids | 25,0 - 40,0 |
| Acide silicique à gros grains | 0,5 - 4,0 |
| Acide silicique colloïdal, sol à 30% en poids | 0,0 - 20,0 |
| Eau | reste jusqu'à 100 |
